# EUROPÄISCHE PATENTSCHRIFT

(11) **EP 0 058 180 B1**
(45) Veröffentlichungstag und Bekanntmachung des Hinweises auf die Patenterteilung: **17.10.1984**
(21) Anmeldenummer: 81902308.6
(22) Anmeldetag: 04.08.1981
(51) Int. Cl.: B22D 27/04

(54) **Verfahren zum Abschrecken von in schalenförmigen Sandformen vergossenen Metallgussstücken, dessen Anwendung und eine Vorrichtung zur Durchführung des Verfahrens**
Method for quenching sand hollow forms and cast metallic pieces, application of that method and apparatus for carrying out that method
Procédé pour refroidir des moules en sable et des pièces métalliques coulées, application de ce procédé et appareil pour la mise en oeuvre de ce procédé

(30) Priorität: 29.08.1980 CH 6513/80
(43) Veröffentlichungstag der Anmeldung: 25.08.1982
(73) Patentinhaber: GEORG FISCHER AKTIENGESELLSCHAFT, CH-8201 Schaffhausen (CH)
(72) Erfinder: ALT, Anton, D-402 Mettmann (DE)
(86) Internationale Anmeldenummer: EP8100110
(87) Internationale Veröffentlichungsnummer: WO8200786

## Beschreibung

Die Erfindung bezieht sich auf ein Verfahren zum Abschrecken von in schalenförmigen durch ein chemisches Bindemittel verfestigte Sandformen vergossenen Metallgussstücken, die Anwendung dieses Verfahrens, sowie eine zur Durchführung des Verfahrens geeignete Vorrichtung.

Ein Verfahren der eingangs genannten Art ist als sogenanntes Schalenhartgussverfahren bekanntgeworden (FR-A-1 039893), bei welchem durch die direkte Kühlung der Oberfläche des Gussstückes durch den Sand hindurch eine harte Randschale am Gussstück erzeugt wird. Das Abschrecken der Gussstücke erfolgt schockartig durch den Sand hindurch, wobei ein direkter Kontakt des Kühlmediums mit dem Gussstück erfolgt. Zur Erzeugung eines feinkörnigen Gefüges ist dieses Verfahren nicht geeignet.

Ferner sind Verfahren zur Kühlung von dauerhaften Metallformen mittels Kühlkanälen in den Formen bekannt, wie beispeilsweise die CH-A-557 209 zeigt. Eine derartige Kühlmethode ist allerdings nicht auf Sandformen anwendbar.

Es ist Aufgabe der vorliegenden Erfindung, ein Verfahren der eingangs genannten Art zu schaffen, bei welchem in der erstarrenden Metallform schnell eine tragfähige Randschale gebildet und ein feinkörniges Gefüge erzeugt wird, ohne dass das Gussstück direkt mit dem Abschreckmedium in Berührung gebracht wird. Insbesondere soll bei graphitisch erstarrendenem Eisen, das durch die Graphitausscheidung entstehende Mehrvolumen in nach Innen gerichteter Weise zum Ausgleich des Erstarrungsvolumendefizites verwendet werden.

Erfindungsgemäss wird dies in verfahrenstechnischer Hinsicht dadurch erreicht, dass man die Sandschalen vor oder nach dem Zusammensetzen wasserabstossend macht und die mit flüssigem Metall gefüllte Sandform während oder kurz nach dem Füllvorgang von aussen durch ein flüssiges oder gasförmiges Medium abschreckt.

Besonders vorteilhafte Verfahrensmerkmale, sowie deren Anwendung und eine Vorrichtung zur Durchführung des Verfahrens sind in den übrigen Ansprüchen gekennzeichnet.

Es ist zwar bekannt (DE-C-734 046) bei aus Natursand hergestellten Sandformen eine wasserundurchlässige Schicht anzuordnen, jedoch ist diese lediglich zur Verhütung des Vordringens der Feuchtigkeit aus dem Füllsand in die Modellsandschicht nach dem Trocknen der letzteren angeordnet und dient somit auch nicht zur Lösung der gestellten Aufgabe.

Von besonderer, erfindungswesentlicher Bedeutung ist dabei die Imprägnierung der Aussenflächen der Sandschalen mit einer wasserabstossenden Substanz, beispielsweise Silikon, wodurch bereits während des Füllvorganges oder kurz danach die mit dem Metall gefüllten Schalen von aussen, z. B. mit Wasser oder Wasserdampf, abgeschreckt werden können, ohne dass Abschreckflüssigkeit durch die Sandschalen, - auch Masken genannt -, zum Metall eindringen kann.

Die durch die Erfindung erreichten Vorteile sind im wesentlichen darin zu sehen, dass insbesondere bei graphitisch erstarrendem Eisen durch die oben erwähnte Volumenkompensation ein speiserloses Giessen möglich ist und bei Aluminium und dessen Legierungen eine Gasblasenbildung aus dem Metall unterdrückt werden kann. Dabei bedeutet ein speiserloses Giessen ein höheres Metallausbringen und damit eine bessere Wirtschaftlichkeit.

Das erfindungsgemässe Abschrecken der Gussstücke bringt neben den beereits beschriebenen Vorteilen auch eine signifikante Verbesserung der mechanischen Eigenschaften.

Bei der in Grünsand konventionell vergossenen Aluminiumlegierung G AISi 8 Cu 3 werden nach DIN 1725 im Gusszustand eine Zugfestigkeit von 140 N/mm² bei 0,5% Dehnung verlangt.

Durch das erfindungsgemässe Verfahren ergeben sich im Gusszustand Festigkeitswerte von 190 N/mm² bei 2 % Dehnung, nach dem Kaltauslagern sogar Festigkeitswerte von 210 N/mm² bei etwa 2,5 % Dehnung.

Wenn die Sandschalen im Wasser entfernt werden ist eine weitere Verbesserung möglich auf Festigkeiten von ca. 300 N/mm² bei einer Dehnung von 3,5%. Solche Werte können sonst nur im Druckguss erzielt werden.

Gegenüber dem Druckguss bietet das erfindungsgemässe Verfahren jedoch Kostenvorteile, da die teuren Druckgussformen entfallen.

Die guten, druckgussähnlichen, mechanischen Eigenschaften, der nach dem erfindungsgemässen Verfahren gefertigten Gussstücke sind darauf zurückzuführen, dass einerseits durch die schnelle Wärmeabfuhr ein feinkörniges Gefüge erzeugt wird, und dass andererseits nach dem Abkühlen ähnlich wie beim Druckguss der an Legierungszusätzen angereicherte Mischkristall, je nach Abkühlgeschwindigkeit zum Teil im übersättigten Zustand verbleibt und somit eine gewisse Aushärtungsfähigkeit besitzt.

Die Sandschalen können nach dem Stand der Technik hergestellt werden, z. B. in dem man dem Sand einen Binder zumischt, der aushärtet. Ein solches Verfahren ist das Croning-Verfahren bei dem der Sand durch Phenolharze gebunden wird.

Die Wandstärke der Schalen beträgt vorzugsweise mindestens 3 mm. Die Sandschalen werden wie üblich zur Giessform komplettiert, wobei die Imprägnierung z. B. mit Silikon schon vor dem Zusammensetzen, vorzugsweise jedoch erst nach dem Zusammensetzen, zur Vermeidung von unbehandelten Stellen an der Berührungsfläche der Schalen, erfolgt.

Die Sandschalen können im gestützten oder nicht gestützten Zustand mit Abschreckflüssigkeit bzw. -dampf besprüht werden oder auch vollständig in ein Abschreckbad getaucht werden. Vorzugsweise wird als Abschreckmittel Wasser, bzw. Wasserdampf verwendet.

Der Zeitpunkt der Wasserzugabe richtet sich nach dem vergossenen Metall und der Wandstärke des Gusstückes. Bei Aluminium oder sehr dünnwandigem Eisenguss, z. B. Pleuelstangen kann die Form während des Giessens schon mit Wasser umspült sein. Bei dickwandigeren Teilen, z. B. Kurbelwellen erfolgt die Wasserzugabe wenige Sekunden nach dem Abguss.

Bei dickwandigen Eisengussteilen empfiehlt sich wegen des auftretenden Erstarrungsdruckes und der grösseren Wärmebelastung eine Stützung der Schale, z. B. gemäss der CH-A-492 493.

Als Stützmittel kommen insbesondere Stahlkies, Quarzkies oder Quarzsand, sowie andere körnige Massen in Frage oder auch feste Stützen. In einem geschlossenen Behälter kann zudem die Abschreckflüssigkeit selbst als Stützmittel verwendet werden.

Entfernt man das Kühlmittel bei einer Temperatur der Sandschale von 600-700°, so glühen die Schalen mehr oder weniger durch und zerfallen beim Auspacken. Alternativ kann die Entfernung der Schale bereits im Wasserbad oder während des Ansprühens mit Abschreckmittel erfolgen, was folgende Vorteile aufweist :
a) erhöhte Abschreckwirkung
b) Wiederverwendbarkeit der Sandschalen
c) Unterdrückung der Bildung giftiger Zersetzungsgase des verwendeten organischen Binders, z. B. Phenolharz, während des Giessens und nach Wegnahme des Kühlmittels.

Wie die CH-A-583 758 in Tabelle 1 angibt, entwickelt beispielsweise ein Pher,olforma!dehyd-Binder beim Erhitzen auf Gusstemperatur neben 20-25 % Methan auch 25-30 % Kohlenmonoxid, welches für den Menschen erhebliche Gefahren aufweist.

Der unter c) erwähnte Vorteil wird aber nur dann erreicht, wenn die Sandschale auf Temperaturen unterhalb der Phenolharzzersetzungstemperatur (ca. 300 °C) abgeschreckt wird.

## Patentansprüche

1. Verfahren zum Abschrecken von in schalenförmigen, durch ein chemisches Bindemittel verfestigte Sandformen vergossenen Metallgussstücken, dadurch gekennzeichnet, dass man die Sandschalen vor oder nach dem Zusammensetzen wasserabstossend macht bzw. imprägniert und die mit flüssigem Metall gefüllte Sandform während oder kurz nach dem Füllvorgang von aussen durch ein flüssiges oder gasförmiges Medium abschreckt.

2. Verfahren nach Anspruch 1, dadurch gekennzeichnet, dass das flüssige oder gasförmige Medium Wasser ist.

3. Verfahren nach Anspruch 1 oder 2, dadurch gekennzeichnet, dass die gesamte Sandform mit dem Abschreckmedium umspült wird.

4. Verfahren nach Anspruch 1 oder 2, dadurch gekennzeichnet, dass die Sandform lediglich mit dem Abschreckmedium besprüht wird.

5. Verfahren nach Anspruch 1 bis 4, dadurch gekennzeichnet, dass bei Aluminium oder sehr dünnwandigem Eisenguss die Sandform schon während des Giessens abgeschreckt wird.

6. Verfahren nach Anspruch 1 bis 4, dadurch gekennzeichnet, dass bei dickwandigem Eisenguss das Abschrecken wenige Sekunden nach dem Abgiessen erfolt.

7. Verfahren nach Anspruch 1 bis 6, dadurch gekennzeichnet, dass die Sandformen auf Temperaturen unterhalb der Zersetzungstemperatur des chemischen Binders abgeschreckt werden.

8. Verfahren nach Anspruch 7, dadurch gekennzeichnet, dass mit Phenolharz ausgehärtete Sandformen auf unter 300°C abgeschreckt werden.

9. Verfahren nach Anspruch 1 bis 8, dadurch gekennzeichnet, dass die Sandformen mit Silikon wasserabstossend gemacht werden.

10. Verfahren nach Anspruch 1 bis 9, dadurch gekennzeichnet, dass die Sandform durch Im- - prägnierung der Aussenflächen mit einer wasserabstossenden Substanz für das Abschreckmedium undurchlässig gemacht werden.

11. Anwendung des Verfahrens nach Anspruch 1 auf Eisenschmelzen, vorzugsweise auf graphitisch erstarrende Sorten Grauguss und Gusseisen mit Kugelgraphit, und auf Leichtmetallschmelzen, vorzugsweise von Aluminium, Magnesium oder deren Legierungen.

12. Vorrichtung zur Durchführung des Verfahrens nach Anspruch 1, mit einer Formstation, einer Giessstation, einer Abschreckstation und z. B. mit einer Vorrichtung zur Entfernung der schalenförmigen Sandformen, dadurch gekennzeichnet, dass eine Imprägnierstation für die Sandformen vorgesehen ist und dass die Sandformen in der Abschreckstation samt den darin befindlichen Gussstücken bereits während des Füllvorganges oder unmittelbar nach dem Giessen abgeschreckt werden.

## Claims

1. Process for quenching metal castings cast in disc-shaped sand moulds strengthened by a chemical bonding agent, characterised in that the sand discs are made water-repellent or impregnated before or after assembly, and the sand mould filled with liquid metal is quenched from the outside by a liquid or gaseous medium during or shortly after the filling process.

2. Process according to claim 1, characterised in that the liquid or gaseous medium is water.

3. Process according to claim 1 or 2, characterised in that the entire sand mould is surrounded by the quenching agent.

4. Process according to claim 1 or 2, characterised in that the sand mould is merely sprayed with the quenching agent.

5. Process according to claims 1 to 4, characterised in that with aluminium or very thin-walled cast iron the sand mould is quenched already during the casting.

6. Process according to claims 1 to 4, characterised in that with thick-walled cast iron the quenching occurs a few seconds after the casting.

7. Process according to claims 1 to 6, characterised in that the sand moulds are quenched at temperatures below the decomposition temperature of the chemical bond.

8. Process according to claim 7, characterised in that sand moulds hardened with phenol resin are quenched at below 300 °C.

9. Process according to claims 1 to 8, characterised in that the sand moulds are made water-repellent with silicon.

10. Process according to claims 1 to 9, characterised in that the sand mould is made impermeable for the quenching agent by impregnating the outer surfaces with a water-repellent substance.

11. Use of the process according to claim 1 on iron smeltings, preferably on graphitically solidifying sorts of grey cast iron and cast iron with spheroidal graphite, and on light metal smeltings, preferably of aluminium, magnesium or their alloys.

12. Process for carrying out the process of claim 1, with a moulding station, a casting station, a quenching station and e. g. with a device for removing the disc-shaped sand moulds, characterised in that an impregnating station is provided for the sand moulds and in that the sand moulds in the quenching station together with the castings in them are already quenched during the filling process or directly after the casting.

## Revendications

1. Procédé pour tremper des pièces coulées métalliques coulées dans des moules en sable en forme de coquilles et renforcés par un liant chimique, caractérisé en ce que l'on rend hydrophobe ou on imprègne les coquilles en sable avant ou après l'assemblage et qu'on trempe l'extérieur, à l'aide d'un milieu liquide ou gazeux, le moule en sable rempli par un métal liquide, pendant ou peu après l'opération de remplissage.

2. Procédé selon la revendication 1, caractérisé en ce que le milieu liquide ou gazeux est de l'eau.

3. Procédé selon la revendication 1 ou 2, caractérisé en ce que l'ensemble du moule en sable est enveloppé par le milieu de trempe circulant.

4. Procédé selon la revendication 1 ou 2, caractérisé en ce que le moule en sable est simplement aspergé avec le milieu de trempe.

5. Procédé selon les revendications 1 à 4, caractérisé en ce que dans le cas de l'aluminium ou de la fonte moulée à paroi très mince, on trempe le moule en sable déjà pendant la coulée.

6. Procédé selon les revendications 1 à 4, caractérisé en ce que dans le cas de la fonte moulée à paroi épaisse, on effectue la trempe quelques secondes après la coulée.

7. Procédé selon les revendications 1 à 6, caractérisé en ce que l'on trempe les moules en sable à la température inférieure à la température de dissociation du liant chimique.

8. Procédé selon la revendication 7, caractérisé en ce que l'on trempe des moules en sable, durcis avec une résine phénolique, à une température inférieure à 300 °C.

9. Procédé selon les revendications 1 à 8, caractérisé en ce que les moules en sable sont rendus hydrophobes à l'aide de silicone.

10. Procédé selon les revendications 1 à 9, caractérisé en ce que l'on rend le moule en sable imperméable pour le milieu de trempe, au moyen d'une imprégnation des surfaces extérieures avec une substance hydrophobe.

11. Application du procédé selon la revendication 1 à des masses fondues de fer, de préférence à des types à solidification graphitique de fonte grise et de fonte moulée à graphite sphéroïdal, et à des masses fondues de métal léger, de préférence, d'aluminium, de magnésium ou de leurs alliages.

12. Dispositif pour la mise en oeuvre du procédé selon la revendication 1, à l'aide d'un poste de formage, d'un poste de coulée, d'un poste de trempe et par exemple à l'aide d'un dispositif pour éliminer les moules en sable en forme de coquilles, caractérisé en ce qu'il est prévu un poste d'imprégnation pour les moules en sable et que l'on trempe, dans le poste de trempe, les moules en sable ainsi que les pièces coulées qui y sont situées, pendant l'opération de remplissage ou aussitôt après la coulée.
